# EUROPÄISCHE PATENTSCHRIFT

(11) **EP 1 294 832 B1**
(45) Veröffentlichungstag und Bekanntmachung des Hinweises auf die Patenterteilung: **08.09.2004**
(21) Anmeldenummer: 01957827.7
(22) Anmeldetag: 06.06.2001
(51) Int. Cl.: C10M 101/00

(54) **ADDITIVE ZUR VERBESSERUNG VON KALTFLIESSEIGENSCHAFTEN UND LAGERSTABILITÄT VON ROHÖLEN**
ADDITIVES FOR IMPROVING THE COLD FLOW PROPERTIES AND THE STORAGE STABILITY OF CRUDE OIL
ADDITIF POUR AMELIORER LA FUIDITE A FROID ET LA STABILITE AU STOCKAGE DU PETROLE BRUT

(30) Priorität: 15.06.2000 DE 10029621; 10.02.2001 DE 10106146
(43) Veröffentlichungstag der Anmeldung: 26.03.2003
(73) Patentinhaber: CLARIANT INTERNATIONAL LTD., 4132 Muttenz (CH)
(72) Erfinder: FEUSTEL, Michael, 55278 Köngernheim (DE); KRULL, Matthias, 46147 Oberhausen (DE); OSCHMANN, Hans-Jörg, Aberdeenshire AB41 6FB (GB)
(74) Vertreter: Mikulecky, Klaus
(86) Internationale Anmeldenummer: PCT/EP2001/006414
(87) Internationale Veröffentlichungsnummer: WO 2001/096503

(56) Entgegenhaltungen:
- EP-A- 0 393 768
- EP-A- 0 572 273
- EP-A- 0 837 122
- EP-A- 0 857 776
- WO-A-00/32546
- WO-A-93/08243
- WO-A-98/20053
- CN-A- 1 175 614
- US-A- 4 931 164

## Beschreibung

Die vorliegende Erfindung betrifft eine Additivzusammensetzung aus Fließverbesserem, Poly-α-olefinen und organischen Säuren, sowie deren Verwendung zur Verbesserung der Kaltfließ- und Lagereigenschaften von Rohölen.

Rohöle, Rückstandsöle, Öldestillate, wie z.B. Dieselkraftstoff, Mineralöle, Schmieröle, Hydrauliköle usw. enthalten je nach ihrer Herkunft oder der Art ihrer Verarbeitung mehr oder weniger große Anteile an n-Paraffinen und Asphaltenen, die besondere Probleme darstellen, weil sie bei Erniedrigung der Temperatur auskristallisieren bzw. agglomerieren und dadurch zur Verschlechterung der Fließeigenschaften dieser Öle führen können. Diese Verschlechterung der Fließeigenschaften der Öle bezeichnet man als "Stocken" des Öles. Der Stockpunkt ist die normierte Bezeichnung für diejenige Temperatur, bei der ein Öl, z.B. Mineralöl, Dieselkraftstoff oder Hydraulikflüssigkeit bei Abkühlung gerade eben zu fließen aufhört. Der Stockpunkt (Pour Point) ist jedoch nicht identisch mit dem sogenannten Fließpunkt. Der Fließpunkt ist eine unspezifische, nicht durch Normen abgedeckte Bezeichnung für diejenige Temperatur, bei der ein Feststoff unter gegebenen Messbedingungen zu fließen beginnt. Durch die Verschlechterung der Fließeigenschaften können dann beispielsweise beim Transport, bei der Lagerung und/oder der Verarbeitung dieser Öle Behälter, Rohrleitungen, Ventile oder Pumpen verstopfen, insbesondere bei paraffinhaltigen Ölen, die schwierig zu inhibieren sind. Darüber hinaus erfordern Paraffinausfällungen erhöhte Drücke beim Wiederanfahren von Pipelines (Yield Point).

Besondere Schwierigkeiten treten in der Praxis dann auf, wenn die Wax Appearance Temperature (WAT) und insbesondere der Eigenstockpunkt dieser Öle oberhalb der Umgebungstemperatur, insbesondere bei 20°C oder darüber liegen. In Anbetracht der abnehmenden Welterdölvorräte und zunehmender Erschließung von Lagerstätten, die Rohöle mit hohen Eigenstockpunkten liefern, erlangen die Förderung und der Transport derartiger Problemöle eine immer größer werdende Bedeutung.

Zur Wiederherstellung oder Aufrechterhaltung der Fließfähigkeit gibt es eine Reihe von Maßnahmen thermischer oder mechanischer Art, z.B. das Abkratzen des kristallisierten Paraffins von der Rohrinnenwand durch regelmäßiges Molchen, das Beheizen ganzer Pipelines oder Spülvorgänge mit Lösungsmitteln. Eleganter ist sicherlich die ursächliche Bekämpfung des Phänomens durch Zugabe von Fließverbesserern, die auch als Stockpunkterniedriger (Pour Point Depressants) oder Paraffininhibitoren bezeichnet werden. Dabei ist im allgemeinen eine Erniedrigung des Stockpunkts auf Werte unterhalb der jeweiligen Umgebungstemperatur, insbesondere auf Werte von etwa 10°C und darunter vorteilhaft.

Die Wirkungsweise dieser Fließverbesserer wird im allgemeinen dadurch erklärt, dass sie die Kristallisation von Paraffinen und Asphaltenen inhibieren bzw. mit den Paraffinen oder Paraffin-Asphalten-Addukten cokristallisieren und dadurch zur Bildung kleinerer Paraffinkristalle führen, die nicht mehr aggregieren und kein die Fließfähigkeit beeinträchtigendes Netzwerk aufbauen können. Die Folge ist eine Absenkung des Stockpunktes und die Aufrechterhaltung der Fließfähigkeit des Öls bei niedriger Temperatur. Die Wirksamkeit der Fließverbesserer hängt dabei sowohl von ihrem chemischen Aufbau (Zusammensetzung) als auch von ihrer Konzentration ab.

US-3 567 597 beschreibt Rohöle, Schieferöle und Rückstandsöle enthaltende Mineralöldestillate, die als Pour Point Depressants ein Copolymer aus Ethylen und einem Vinylester einer gesättigten aliphatischen C₁ bis C₃₀-Monocarbonsäure enthalten, wobei das Copolymer ein mittleres Molekulargewicht von 4.000 bis 60.000 hat und 40 bis 95 Gew.-% Ethylen enthält.

DE-A-20 57 168 offenbart ein Verfahren zur Verringerung des Reibungsflusses in durch Leitungen strömenden öligen Flüssigkeiten und einen in geringen Konzentrationen wirksamen, scherfesten Zusatzstoff, mit dem sich die Reibungsverluste in öligen Flüssigkeiten verringern lassen. Dazu wird den Flüssigkeiten eine kleine Menge mindestens eines hochmolekularen Polymeren zugesetzt, das sich von mindestens einem α-Olefin mit 6 bis 20 C-Atomen ableitet (Polyolefin).

EP-A-0 176 641 offenbart, dass sich die Eigenschaften von Poly-α-olefinen als Strömungsbeschleuniger für flüssige Kohlenwasserstoffe dadurch verbessern lassen, dass man die Polymerisation der α-Olefine nach dem Ziegler-Verfahren in Gegenwart eines Dialkylaluminiumhalogenids und einer Trialkylaluminiumverbindung durchführt.

GB-A-2 305 437 offenbart Pour Point Depressanten für Rohöle. Diese umfassen ein Reaktionsprodukt aus einem Alkylphenol mit durchschnittlich mehr als 30 C-Atomen im Alkylrest, mit einem Aldehyd mit 1 bis 12 C-Atomen. Diese Pour Point Depressanten sind zur Behandlung von Rohölen geeignet, die einen Pour Point von über 4°C aufweisen.

EP-A-0 311 452 offenbart Additive zur Verbesserung des Kaltfließverhaltens von Brenn- und Schmierölen. Diese Additive umfassen ein Alkylphenol-Aldehydharz mit einem Molekulargewicht von mindestens 3000, das 6 bis 50 Kohlenstoffatome im Alkylrest aufweist und eine spezifizierte Verteilung der Kohlenstoffkettenlängen der Alkylreste zeigt.

US-3 735 770 offenbart ein Verfahren zur Verbesserung der Fließfähigkeit von Rohölen in der Kälte. Dieses Verfahren umfasst die Zugabe von Copolymeren aus Ethylen mit ungesättigten Carbonsäureestern, oder von Alkylphenolen zum Öl.

EP-A-0 857 776 offenbart Mischungen aus Ethylen-Copolymeren, Alkylphenol-Formaldehydharzen und gegebenenfalls Paraffindispergatoren (polaren stickstoffhaltigen Verbindungen) zur Verbesserung der Kälteeigenschaften von Mineralölen. Diese Mischungen zeigen in paraffinreichen Rohölen mit langkettigen Paraffinen jedoch keine ausreichende Wirksamkeit.

Nachteilig bei den bekannten Fließverbesserern für Roh- und Rückstandsöle sind die in vielen Fällen noch nicht ausreichende Wirksamkeit und die daraus resultierenden hohen Einsatzkonzentrationen, insbesondere bei Ölen mit hohem Anteil an langkettigen n-Paraffinen mit mehr als 30 Kohlenstoffatomen. Die bekannten Fließverbesserer begünstigen darüber hinaus durch Absenkung der Viskosität des additivierten Öls die Sedimentation der ausgefallenen, spezifisch schwereren Paraffinkristalle. Hochmolekulare Poly-α-Olefine vermögen zwar das Strömungsverhalten von Ölen zu verbessern, doch verbessern sie nicht deren Kälteverhalten. Weiterhin nachteilig sind die hohen Eigenstockpunkte der Fließverbesserer, die für die Dosierung eine Erwärmung und/oder eine sehr starke Verdünnung erfordern.

Es werden deshalb Additive gesucht, die verbesserte Eigenschaften als Stockpunkterniedriger aufweisen, d.h. die auch bei geringer Dosierung noch genügende Wirksamkeit besitzen und im Vergleich mit Stockpunkterniedrigern des Standes der Technik bei gleich hoher Konzentration einen niedrigeren Eigenstockpunkt haben und bei einer Vielzahl von Ölen, insbesondere bei paraffinhaltigen Ölen wirksam sind. Das Additiv soll den Cloud Point herabsetzen, die Viskosität und den Yield Point des Öls in der Kälte reduzieren, und die Sedimentation der ausgefallenen Paraffinkristalle verzögern oder unterbinden.

Überraschenderweise wurde nun gefunden, dass mit einer ternären Mischung von Wirkstoffen die geforderten Eigenschaften des Additivs zu erreichen sind.

Gegenstand der Erfindung sind somit Additive zur Verbesserung der Fließfähigkeit von Mineralölen, enthaltend
A) 1 bis 40 Gew.-% wenigstens eines Copolymers, welches öllöslich und ein Kaltfließverbesserer für Mineralöle ist, ausgewählt aus
   A1) Copolymeren aus 80 bis 96,5 mol-% Ethylen und 3,5 bis 20 mol-% Vinylestern von Carbonsäuren mit 1 bis 20 C-Atomen und/oder (Meth)acrylsäureestern von Alkoholen mit 1 bis 8 C-Atomen, und
   A2) Homo- oder Copolymeren von C₁₀-C₃₀-Alkylreste tragenden Estern ethylenisch ungesättigter Carbonsäuren mit bis zu 20 mol-% weiterer olefinisch ungesättigter Verbindungen,
B) 20 bis 80 Gew.-% mindestens eines Poly-α-Olefins mit einem Molekulargewicht von 250 bis 5000, das sich aus Monoolefinen mit 3 bis 5 C-Atomen ableitet, und
C) 5 bis 70 Gew.-% mindestens einer organischen Säure, ausgewählt aus
   C1) Alkylphenol-Aldehydharzen der Formel 1 worin R¹ und R² unabhängig voneinander für H oder Alkylreste mit 1 bis 30 C-Atomen stehen, wobei aber nicht beide Reste zugleich H bedeuten, n eine ganze Zahl von 3 bis 50 bedeutet, und R³ für H oder einen Alkylrest mit 1 bis 4 C-Atomen steht, und
   C2) aliphatischen und/oder aromatischen Sulfonsäuren der Formel R¹⁸-SO₃H, worin R¹⁸ für C₆- bis C₄₀-Alkyl, C₆- bis C₄₀-Alkenyl, oder einen Alk(en)ylarylrest steht, welcher 1, 2, 3 oder 4 aromatische Ringe und 1, 2, 3 oder 4 Alkyl- oder Alkenylreste mit jeweils 6 bis 40 C-Atomen aufweist.

Ein weiterer Gegenstand der Erfindung sind Mineralöle, die die beschriebenen Mischungen aus den Bestandteilen A), B),und C) enthalten.

Ein weiterer Gegenstand der Erfindung ist die Verwendung dieser Zusammensetzung zur Verbesserung der Kaltfließeigenschaften und Lagerstabilität von Mineralölen.

Bevorzugt enthalten die erfindungsgemäßen Mischungen 2 bis 30 Gew.-%, speziell 5 bis 25 Gew.-% Copolymer A), 25 bis 70 Gew.-%, speziell 30 bis 60 Gew.-% Poly-α-Olefin B) und 5 bis 65 Gew.-%, speziell 10 bis 50 Gew.-% organische Säure C).

Bei den Vinylestern des Bestandteils A1) handelt es sich im allgemeinen um solche der Formel 2

CH₂ = CH - OCOR⁴ (2)

worin R⁴ C₁-C₂₀-Alkyl, vorzugsweise C₁-C₁₆-Alkyl, speziell C₁-C₁₂-Alkyl bedeutet. In einer weiteren bevorzugten Ausführungsform steht R⁴ für einen Neoalkylrest mit 7 bis 11 Kohlenstoffatomen, insbesondere mit 8, 9 oder 10 Kohlenstoffatomen. Geeignete Vinylester umfassen Vinylacetat, Vinylpropionat, 2-Ethylhexylvinylester, Vinyllaurat, Neononan-, Neodecan- und Neoundecansäurevinylester. Insbesondere bevorzugt sind Vinylacetat und Vinylpropionat.

Bei den Acrylestern des Bestandteils A1) handelt es sich vorzugsweise um solche der Formel 3

CH₂ = CR⁵ - COOR⁶ (3)

worin R⁵ Wasserstoff oder Methyl und R⁶ C₁-C₈-Alkyl, vorzugsweise C₂-C₆-Alkyl, bedeutet. Geeignete Acrylester umfassen Methylacrylat, Ethylacrylat, n- und isoPropylacrylat, n-, iso- und tert.-Butylacrylat und 2-Ethylhexylacrylat, sowie die entsprechenden Ester der Methacrylsäure.

Die Copolymere des Bestandteils A1) können neben Vinyl- und/oder (Meth)Acrylestern der Formeln 2 und 3 auch bis zu 5 mol-% Struktureinheiten von Alkylvinylethern und/oder Olefinen umfassen.
Bei den Alkylvinylethern handelt es sich vorzugsweise um Verbindungen der Formel 4

CH₂ = CH - OR⁷ (4)

worin R⁷ C₁-C₃₀-Alkyl, vorzugsweise C₁-C₁₆-Alkyl, speziell C₁-C₁₂-Alkyl bedeutet.

Bei den Olefinen handelt es sich vorzugsweise um Alkene mit 3 bis 30, insbesondere mit 3 bis 10 Kohlenstoffatomen. Geeignete Olefine sind beispielsweise Propen, Buten, Isobuten, Penten, Hexen, Isohexen, Diisobutylen und Norbornen.

Die Alkylreste R⁴, R⁶ und R⁷ können in untergeordneten Mengen funktionelle Gruppen wie z.B. Amino-, Amido-, Nitro-, Cyano-, Hydroxy-, Keto-, Carbonyl-, Carboxy-, Ester-, Sulfogruppen oder Halogenatome tragen, solange diese den Kohlenwasserstoffcharakter der genannten Reste nicht wesentlich beeinträchtigen.

Das Molekulargewicht der Copolymere des Bestandteils A1) liegt vorzugsweise zwischen 1000 und 100.000 Einheiten, was gemäß DIN 53735 bei 190°C und einer Auflagekraft von 2,16 kg gemessenen MFI-Werten zwischen 0,1 und 1000g/10 min entspricht.

Der Ethylengehalt in Copolymer A1) liegt zwischen 80 und 96,5, bevorzugt zwischen 84 und 95 mol-%. Beim Bestandteil A1) handelt es sich bevorzugt um höhermolekulare Varianten sogenannter Fließverbesserer, die Mitteldestillaten vielfach zur Verbesserung der Kaltfließeigenschaften zugesetzt werden. Im allgemeinen sind als Copolymer A) alle bekannten Co- bzw. Terpolymere und deren Mischungen einsetzbar, die für sich alleine genommen die Kaltfließeigenschaften von Mineralölen bzw. Mineralöldestillaten verbessern. Als geeignete Co- bzw. Terpolymere sind beispielsweise zu nennen:
die aus DE-A-34 43 475 bekannten Ethylen-Vinylacetat-Hexen-Terpolymere;
die in EP-A-0 203 554 beschriebenen Ethylen-Vinylacetat-Diisobutylen-Terpolymere;
die aus EP-A-0 254 284 bekannte Mischung aus einem Ethylen-Vinylacetat-Diisobutylen-Terpolymerisat und einem Ethylen/Vinylacetat-Copolymer;
die in EP-A-0 405 270 offenbarten Mischungen aus einem Ethylen-Vinylacetat-Copolymer und einem Ethylen-Vinylacetat-N-Vinylpyrrolidon-Terpolymerisat;
die in EP-A-0 463 518 beschriebenen Ethylen/Vinylacetat/iso-Butylvinylether-Terpolymere;
die in EP-A-0 491 225 offenbarten Mischpolymerisate des Ethylens mit Alkylcarbonsäurevinylestern;
die aus EP-A-0 493 769 bekannten Ethylen/Vinylacetat/Neononansäurevinylester bzw. Neodecansäurevinylester-Terpolymere, die außer Ethylen 10 - 35 Gew.-% Vinylacetat und 1 - 25 Gew.-% der jeweiligen Neoverbindung enthalten;
die in DE-C-196 20 118 beschriebenen Terpolymere aus Ethylen, dem Vinylester einer oder mehrerer aliphatischer C₂-C₂₀-Monocarbonsäuren und 4-Methylpenten-1;
die in DE-C-196 20 119 offenbarten Terpolymere aus Ethylen, dem Vinylester einer oder mehrerer aliphatischer C₂-C₂₀-Monocarbonsäuren und Bicyclo[2.2.1]hepten.

Insbesondere sind hier Ethylen/ Vinylacetat-, Ethylen/Vinylpropionat-, Ethylen/Versaticsäurevinylester-, Ethylen/Vinylacetat/Versaticsäurevinylester-, Ethylen/Vinylacetat/Diisobutylen-, Ethylen/Vinylacetat/4-Methylpenten- und Ethylen/Vinylacetat/Isobutylen-Copolymere zu nennen.

Die Herstellung der Copolymere A1) erfolgt nach bekannten Verfahren (vgl. hierzu z.B. Ullmanns Encyclopädie der Technischen Chemie, 5. Auflage, Vol. A 21, Seiten 305 bis 413 ). Geeignet sind die Polymerisation in Lösung, in Suspension, in der Gasphase und die Hochdruckmassepolymerisation. Vorzugsweise wendet man die Hochdruckmassepolymerisation an, die bei Drücken von 50 bis 400 MPa, vorzugsweise 100 bis 300 MPa und Temperaturen von 50 bis 350°C, vorzugsweise 100 bis 300°C, durchgeführt wird. Die Reaktion der Comonomeren wird durch Radikale bildende Initiatoren (Radikalkettenstarter) eingeleitet. Zu dieser Substanzklasse gehören z.B. Sauerstoff, Hydroperoxide, Peroxide und Azoverbindungen wie Cumolhydroperoxid, t-Butylhydroperoxid, Dilauroylperoxid, Dibenzoylperoxid, Bis(2-ethylhexyl)-peroxidicarbonat, t-Butylpermaleinat, t-Butylperbenzoat, Dicumylperoxid, t-Butylcumylperoxid, Di-(t-butyl)peroxid, 2,2'-Azo-bis(2-methylpropanonitril), 2,2'-Azo-bis(2-methylbutyronitril). Die Initiatoren werden einzeln oder als Gemisch aus zwei oder mehr Substanzen in Mengen von 0,01 bis 20 Gew.-%, vorzugsweise 0,05 bis 10 Gew.-%, bezogen auf das Comonomerengemisch, eingesetzt.

Die gewünschte Schmelzviskosität der Copolymere A1) wird bei gegebener Zusammensetzung des Comonomerengemisches durch Variation der Reaktionsparameter Druck und Temperatur und gegebenenfalls durch Zusatz von Moderatoren eingestellt. Als Moderatoren haben sich Wasserstoff, gesättigte oder ungesättigte Kohlenwasserstoffe, z.B. Propan, Aldehyde, z.B. Propionaldehyd, n-Butyraldehyd oder Isobutyraldehyd, Ketone, z.B. Aceton, Methylethylketon, Methylisobutylketon, Cyclohexanon oder Alkohole, z.B. Butanol, bewährt. In Abhängigkeit von der angestrebten Viskosität werden die Moderatoren in Mengen bis zu 20 Gew.-%, vorzugsweise 0,05 bis 10 Gew.-%, bezogen auf das Comonomerengemisch, angewandt.

Die Hochdruckmassepolymerisation wird in bekannten Hochdruckreaktoren, z.B.

Autoklaven oder Rohrreaktoren diskontinuierlich oder kontinuierlich durchgeführt, besonders bewährt haben sich Rohrreaktoren. Lösungsmittel wie aliphatische Kohlenwasserstoffe oder Kohlenwasserstoffgemische, Benzol oder Toluol, können im Reaktionsgemisch enthalten sein, wenngleich sich die lösungsmittelfreie Arbeitsweise besonders bewährt hat. Nach einer bevorzugten Ausführungsform der Polymerisation wird das Gemisch aus den Comonomeren, dem Initiator und, sofern eingesetzt, dem Moderator, einem Rohrreaktor über den Reaktoreingang sowie über einen oder mehrere Seitenäste zugeführt. Hierbei können die Comonomerenströme unterschiedlich zusammengesetzt sein (EP-B-0 271 738).

Bevorzugte Copolymere A2) enthalten 80-100 mol-% des wiederkehrenden Strukturelements der Formel 5 wobei R⁸ und R⁹ unabhängig voneinander für Wasserstoff, Phenyl oder eine Gruppe der Formel COOR¹¹ stehen, R¹⁰ für Wasserstoff, Methyl oder eine Gruppe der Formel -CH₂COOR¹¹ steht und R¹¹ für einen C₁₀- bis C₃₀-Alkyl- oder Alkylenrest, vorzugsweise für einen C₁₂ bis C₂₆-Alkyl- oder Alkylenrest steht, mit der Maßgabe, dass diese wiederkehrenden Struktureinheiten mindestens eine und höchstens zwei Carbonsäureestereinheiten in einem Strukturelement enthalten.

Besonders geeignet sind Copolymere, worin R⁸ und R⁹ für Wasserstoff oder eine Gruppe der Formel COOR¹¹ und R¹⁰ für Wasserstoff oder Methyl steht. Diese Struktureinheiten leiten sich von Estern von Monocarbonsäuren wie z.B. Acrylsäure, Methacrylsäure, Zimtsäure, bzw. von Halb- oder Diestem von Dicarbonsäuren wie z.B. Maleinsäure, Fumarsäure und Itaconsäure ab.

Besonders bevorzugt sind die Ester der Acrylsäure.

Für die Veresterung der ethylenisch ungesättigten Mono- und Dicarbonsäuren geeignete Alkohole sind solche mit 10-30 C-Atomen, insbesondere solche mit 12-26 C-Atomen wie beispielsweise 1-Decanol, 1-Dodecanol, 1-Tridecanol, Isotridecanol, 1-Tetradecanol, 1-Hexadecanol, Eicosanol, Docosanol, Tetracosanol, Hexacosanol sowie natürlich vorkommende Mischungen wie z.B. Cocosfettalkohol, Talgfettalkohol und Behenylalkohol. Die Alkohole können natürlichen wie auch synthetischen Ursprungs sein.

Die Copolymere des Bestandteils A2) können neben C₁₀-C₃₀-Alkylestern ungesättigter Carbonsäuren bis zu 20 mol-%, bevorzugt bis zu 10 mol-% Comonomere wie Vinylester der Formel 2, (Meth)acrylsäureester der Formel 3, Alkylvinylether der Formel 4 und/oder Olefine umfassen. Weiterhin sind insbesondere Heteroatome tragende ethylenisch ungesättigte Verbindungen wie beispielsweise Allylpolyglykole, Acrylsäurebenzylester, Hydroxyethylacrylat, Hydroxypropylacrylat, Hydroxybutylacrylat, Dimethylaminoethylacrylat, Perfluoralkylacrylat, sowie die entsprechenden Ester und Amide der Methacrylsäure, Vinylpyridin, Vinylpyrrolidon, Acrylsäure, Methacrylsäure, p-Acetoxystyrol, und Methoxyessigsäurevinylester als Comonomere in Bestandteil A2) geeignet.

Allylpolyglykole können in bevorzugten Ausführungsformen der Erfindung 1 bis 50 EO- oder PO-Einheiten umfassen, und der Formel 6 entsprechen: worin
- R¹²: für Wasserstoff oder Methyl steht,
- Z: für C₁-C₃-Alkyl steht,
- R¹³: für Wasserstoff, C₁-C₃₀-Alkyl, Cycloalkyl, Aryl oder -G(O)-R⁸ steht,
- R¹⁴: für Wasserstoff, C₁-C₂₀-Alkyl steht,
- R¹⁵: für C₁-C₃₀-Alkyl, C₃-C₃₀-Alkenyl, Cycloalkyl oder Aryl steht und
- m: eine Zahl von 1 bis 50, vorzugsweise 1 bis 30 bedeutet.

Besonders bevorzugt sind Comonomere der Formel 6, bei denen R¹² und R¹⁴ für Wasserstoff und R¹³ für Wasserstoff oder C₁-C₄-Alkylgruppen und steht.

Die Molekulargewichte bzw. Molmassenverteilungen der erfindungsgemäßen Copolymeren sind durch einen K-Wert (gemessen nach Fikentscher in 5 %iger Lösung in Toluol) von 10 bis 100, vorzugsweise 15 bis 80 charakterisiert. Die Molekulargewichte Mw können in einem Bereich von 2.000 bis 500.000, bevorzugt 5.000 bis 300.000 liegen und beispielsweise mittels Gel-Permeationschromatographie gegen Polystyrol-Standards bestimmt werden.

Die Herstellung der Copolymere A2) erfolgt durch (Co)polymerisation von Estern ethylenisch ungesättigter Carbonsäuren, insbesondere (Meth)Acrylaten, gegebenenfalls mit weiteren Comonomeren nach üblichen radikalischen Polymerisationsverfahren.

Ein geeignetes Herstellungsverfahren besteht darin, die Monomeren in einem organischen Lösungsmittel zu lösen und in Gegenwart eines Radikalstarters bei Temperaturen im Bereich von 30 bis 150°C zu polymerisieren. Als Lösungsmittel eignen sich aromatische Kohlenwasserstoffe, wie z. B. Toluol, Xylol, Trimethylbenzol, Dimethylnaphthalin oder Gemische dieser aromatischen Kohlenwasserstoffe. Auch handelsübliche Gemische aus aromatischen Kohlenwasserstoffe wie z.B. Solvent Naphtha oder Shellsol AB® (Hersteller: Shell) finden Verwendung. Als Lösungsmittel sind ebenfalls aliphatische Kohlenwasserstoffe geeignet. Auch alkoxylierte aliphatische Alkohole oder deren Ester wie z.B. Butylglykol finden als Lösungsmittel Verwendung, bevorzugt aber als Gemisch mit aromatischen Kohlenwasserstoffen.

Als Radikalstarter werden üblicherweise gebräuchliche Starter wie Azo-bisisobutyronitril, Ester von Peroxycarbonsäuren wie z.B. t-Butyl-perpivalat und t-Butyl-per-2-ethylhexanoat oder Dibenzoylperoxid verwendet.

Die Polymere, welche Bestandteil B bilden, sind Poly-α-Olefine, die sich von Monoolefinen mit 3,4 oder 5 Kohlenstoffatomen ableiten lassen. Besonders bevorzugte Monoolefine als Grundkörper geeigneter Polyolefine sind Propylen und Isobutylen, woraus Polypropylen und Polyisobutylen als Polyolefine entstehen. Sie können weiterhin untergeordnete Mengen, bevorzugt weniger als 10 mol-% an längerkettigen α-Olefinen mit 6 bis 50, vorzugsweise 12 bis 40 Kohlenstoffatomen enthalten. Beispiele für geeignete Olefine sind 1-Dodecen, 1-Tetradecen, 1-Tridecen, 1-Hexadecen, 1-Heptadecen, 1-Octadecen, 1-Nonadecen, 1-Eicosen, 1-Hemicosen, 1-Docosen, 1-Tetracosen, 1-Hexacosen, 1-Octacosen etc. sowie deren Mischungen.

Die Polyolefine B) sind durch ionische Polymerisation zugänglich, und als Handelsprodukte erhältlich (z.B. ®Ultravis, ®Napvis, ®Hyvis, ®Glissopal) (Polyisobutene von BP, BASF mit unterschiedlichen Alkylvinylidengehalten und Molekulargewichten).

Die aus verschiedenen Polymerisationsverfahren resultierende Verteilung der Olefinisomeren ist für die erfindungsgemäße Verwendung im allgemeinen von untergeordneter Bedeutung, in speziellen Fällen haben sich jedoch Poly-α-Olefine mit einem erhöhten Alkylvinylidengehalt von mehr als 50 mol-%, insbesondere von mehr als 70 mol-% als vorteilhaft erwiesen.
Unter Alkylvinylidengehalt versteht man den Gehalt der Polyolefine an Struktureinheiten mit endständigen Doppelbindungen, die auf Verbindungen der Formel 7 zurückgehen, worin R¹⁶ oder R¹⁷ Methyl oder Ethyl bedeuten und die andere Gruppe ein Oligomeres des C₃-C₅-Olefins ist. Die Zahl der Kohlenstoffatome des Poly-α-olefins beträgt zwischen 35 und 350. In einer bevorzugten Ausführungsform der Erfindung beträgt die Zahl der Kohlenstoffatome zwischen 45 und 250.

Bei Bestandteil C1) handelt es sich um Alkylphenol-Aldehyd-Harze. Diese sind prinzipiell bekannt und beispielsweise im Römpp Chemie Lexikon, 9. Auflage, Thieme Verlag 1988-92, Band 4, S. 3351 ff. beschrieben.

Die Alkylreste R¹ und R² des Alkylphenols können bei den im erfindungsgemäßen Additiv eingesetzten Alkylphenol-Aldehyd-Harzen C1) gleich oder verschieden sein und besitzen 1 bis 30, bevorzugt 4 bis 20 Kohlenstoffatome; bevorzugt handelt es sich um n-, i- und tert.-Butyl, n- und i-Pentyl, n- und i-Hexyl, n- und i-Octyl, n- und i-Nonyl, n- und i-Decyl, n- und i-Dodecyl, Tripropenyl, Tetrapropenyl und Pentapropenyl. Bevorzugt ist das Phenol monoalkyliert.

Der aliphatische Aldehyd im Alkylphenol-Aldehyd-Harz C1) besitzt 1 bis 4 Kohlenstoffatome und ist bevorzugt Formaldehyd. Das mittlere Molekulargewicht der Alkylphenol-Aldehyd-Harze beträgt vorzugsweise 400 - 10.000, insbesondere 400 - 5000 g/mol. Voraussetzung ist hierbei, dass die Harze öllöslich sind.

Die Herstellung der Alkylphenol-Aldehyd-Harze C1) erfolgt in bekannter Weise durch basische Katalyse, wobei Kondensationsprodukte vom Resoltyp entstehen, oder durch saure Katalyse, wobei Kondensationsprodukte vom Novolaktyp entstehen.

Die nach beiden Arten gewonnenen Kondensate sind als Additivbestandteil C1) geeignet. Bevorzugt ist die Kondensation in Gegenwart von sauren Katalysatoren. Zur Herstellung der Alkylphenol-Aldehyd-Harze werden ein Mono- und/oder Dialkylphenol mit 1 bis 30 C-Atomen, vorzugsweise 4 bis 20 C-Atomen je Alkylgruppe, oder Gemische hiervon und ein aliphatischer Aldehyd mit 1 bis 4 C-Atomen miteinander umgesetzt, wobei pro mol Alkylphenolverbindung etwa 0,5 - 2 mol, vorzugsweise 0,7 - 1,3 mol Aldehyd eingesetzt werden.

Geeignete Alkylphenole sind insbesondere C₄-C₂₀-Alkylphenole wie beispielsweise o- oder p-Kresol, n-, sek.- und tert. Butylphenol, n- und i-Pentylphenol, n- und i-Hexylphenol, n- und i-Octylphenol, n- und i-Nonylphenol, n- und i-Decylphenol, n- und 1-Dodecylphenol, Tripropenylphenol, Tetrapropenylphenol und Pentapropenylphenol. Desgleichen sind die entsprechenden dialkylierten Phenole geeignet, wobei die Alkylreste gleich oder verschieden sein können.

Besonders geeignete Aldehyde sind Formaldehyd, Acetaldehyd und Butyraldehyd, bevorzugt ist Formaldehyd. Der Formaldehyd kann in Form von Paraformaldehyd oder in Form einer vorzugsweise 20 bis 40 gew.-%igen wässrigen Formalinlösung eingesetzt werden. Es können auch entsprechende Mengen an Trioxan verwendet werden.

Die Umsetzung von Alkylphenol und Aldehyd erfolgt üblicherweise in Gegenwart von alkalischen Katalysatoren, beispielsweise Alkalihydroxiden oder Alkylaminen, oder von sauren Katalysatoren, beispielsweise anorganischen oder organischen Säuren, wie Salzsäure, Schwefelsäure, Phosphorsäure, Sulfonsäuren, Sulfamidosäuren oder Halogenessigsäuren, und in Gegenwart eines mit Wasser ein Azeotrop bildenden organischen Lösungsmittels, beispielsweise Toluol, Xylol, höherer Aromaten oder Gemischen hiervon. Das Reaktionsgemisch wird auf eine Temperatur von 90 bis 200°C, bevorzugt 100 - 160°C erhitzt, wobei das entstehende Reaktionswasser während der Umsetzung durch azeotrope Destillation entfernt wird. Lösungsmittel, die unter den Bedingungen der Kondensation keine Protonen abspalten, können nach der Kondensationsreaktion in den Produkten bleiben. Die Harze können direkt oder nach Neutralisation des Katalysators eingesetzt werden, gegebenenfalls nach weiterer Verdünnung der Lösung mit aliphatischen und/oder aromatischen Kohlenwasserstoffen oder Kohlenwasserstoffgemischen, z.B. Benzinfraktionen, Kerosin, Decan, Pentadecan, Toluol, Xylol, Ethylbenzol oder Lösungsmitteln wie ®Solvent Naphtha, ®Shellsol AB, ®Solvesso 150, ®Solvesso 200, ®Solvesso 250, ®Exxsol, ®ISOPAR- und Shellsol D-Typen.

Bei Bestandteil C2) handelt es sich um organische, öllösliche Sulfonsäuren oder deren Metall- oder Ammoniumsalze, vorzugsweise Alkalimetallsalze. Bevorzugt sind aliphatische Sulfonsäuren wie Alkansulfonate mit 8 bis 30, besonders bevorzugt 10 bis 26, insbesondere 12 bis 24 C-Atomen. Die Sulfongruppe kann endständig sein, oder an eine Methylengruppe der Kohlenwasserstoffkette gebunden sein. Weiterhin bevorzugt sind aromatische Sulfonsäuren mit einem oder zwei C₈- bis C₃₀-, insbesondere C₁₂- bis C₂₄-Alkyl- oder Alkenylresten und 1 oder 2 aromatischen Ringen. Die Alkyl- oder Alkenylreste können linear oder verzweigt und an beliebigen Stellen des Aromaten gebunden sein. Bevorzugt stehen sie in para-Stellung zur Sulfongruppe bei mit Alkyl- oder Alkenylresten monosubstituierten Systemen und in ortho- und para-Stellung zur Sulfongruppe bei mit Alkyl- oder Alkenylresten disubstituierten Systemen. Als Beispiele seien genannt: Nonylbenzolsulfonsäure, Dodecylbenzolsulfonsäure, Nonylnaphthalinsulfonsäure, Dinonylbenzolsulfonsäure und Didodecylbenzolsulfonsäure.

Öllöslich im Sinne der Erfindung heißt, dass mindestens 10 Gew.-% bevorzugt mindestens 1 Gew.-% insbesondere mindestens 0,1 Gew.-% des Additivs im zu additivierenden Mitteldestillat klar löslich wird. Diese Definition ist sinngemäß anzuwenden, wenn der Begriff öllöslich an anderer Stelle verwendet wird. Die erfindungsgemäßen Additive sind insbesondere geeignet, die Fließfähigkeit und Paraffinsedimentation von Rohölen und anderen paraffinhaltigen Mineralölen zu verbessern, deren Paraffinsedimente größere Anteile (vorzugsweise mehr als 20 Flächen-% gemäß GC, insbesondere 30 bis 60 Flächen-%, speziell 40 bis 50 Flächen-%) an n-Paraffinen mit C-Kettenlängen von 30 und mehr C-Atomen aufweisen. Diese Öle sind in der Regel durch Asphaltene und Harze dunkel gefärbt, bevorzugt sind sie jedoch durchsichtig. Weiterhin sind die erfindungsgemäßen Additive in der Lage, den Yield Point der additivierten Öle abzusenken und somit das Wiederanfahren von Pipelines zu erleichtern.

Die erfindungsgemäßen Additivkomponenten können den Mineralölen getrennt oder in Mischung zugesetzt werden. Zur Verbesserung der Handhabbarkeit haben sich Lösungen oder Dispersionen, die 10 bis 90 Gew.-%, bevorzugt 20 bis 80 Gew.-%, der Additive bzw. der Additivkombination enthalten, besonders bewährt. Geeignete Lösungs- oder Dispersionsmittel sind aliphatische und/oder aromatische Kohlenwasserstoffe oder Kohlenwasserstoffgemische, z.B. Benzinfraktionen, Kerosin, Decan, Pentadecan, Toluol, Xylol, Ethylbenzol oder kommerzielle Lösungsmittelgemische wie Solvent Naphtha, ®Shellsol AB, ®Solvesso 150, ®Solvesso 200, ®Exxsol-, ®ISOPAR- und ®Shellsol D-Typen sowie aliphatische oder aromatische Alkohole, Ether und/oder Ester. Durch die Additivkombination in ihren Kaltfließeigenschaften verbesserte Mineralöle enthalten zwischen 0,001 und 1 Gew.-%, bevorzugt zwischen 0,01 und 0,5 Gew.-% der Additivkombination bezogen auf das Mineralöl. Die erfindungsgemäßen Additive bzw. die mit ihnen additivierten Öle können weitere Kälteadditive enthalten wie beispielsweise polare stickstoffhaltige Verbindungen oder Polyoxyalkylenether. Des weiteren können sie Korrosionsinhibitoren, Detergenz-Additive, Entschäumer, Demulgatoren, Asphaltendispergatoren und andere Additive enthalten. Die Zugabe dieser Additive zum Öl kann zusammen mit den erfindungsgemäßen Additivkomponenten oder separat erfolgen.

### Beispiele

### 1. Charakterisierung der eingesetzten Additive

Es wurden folgende Fließverbesserer als Bestandteil A) verwendet:
A1: Ethylen-Vinylacetat Copolymer mit 11,2 mol-% Vinylacetat und einem MFI von 7 g/10 min
A2: Acrylsäurestearylester-Allylpolyglykol-Copolymer aus 95 Gew.-% Acrylsäureester und 5 Gew.-% Allylpolyglykol (7 EO), K-Wert = 33, gemessen in 5 Gew.-% Lösung in Toluol.
A3: Ethylen-Vinylacetat-Copolymer mit 7,1 mol-% Vinylacetat, MFI 12 g/10 min

Es wurden folgende Polyolefine (Polyisobutylene) als Bestandteil B) verwendet:
B1: ®Glissopal 1000 (BASF), M = 1000 g/mol, Viskosität bei 100°C = 215 mPas Alkylvinylidengehalt 85 mol-%
B2: ®Hyvis 5 (BP), M = 780 g/mol, Viskosität bei 100°C = 103 mPas
B3: Hyvis 30 (BP), M = 1300 g/mol, Viskosität bei 100°C = 635 mPas
B4: Hyvis 200 (BP) M = 2600 g/mol, Viskosität bei 100°C = 4250 mPas
B5: Polyisobutylen M = 3000 g/mol, Viskosität bei 100°C = 600 - 670 mPas gemessen nach ASTM D445

Es wurden folgende organischen Säuren als Bestandteil C) verwendet:
C1): Alkylphenol-Aldehydharr gemäß DE 3 142 955, Kondensationsprodukt aus p-n-Nonylphenol und Formaldehyd, hergestellt unter saurer Katalyse, mit 5 bis 8 p-n-Nonylphenoleinheiten
C2): Dodecylbenzolsulfonsäure
C3): Dodecylbenzolsulfonsäure-Natriumsalz

Unter Verwendung der oben definierten Bestandteile A, B und C wurden folgende Additive hergestellt:

**Tabelle 1:**

| Additivzusammensetzungen | | | | |
|---|---|---|---|---|
| Beispiel Nr. | Gewichtsanteil der Bestandteile | | | |
| | A | B | C | D* |
| 1 | 1 (A1) | 2 (B1) | 2 (C1) | - |
| 2 | 1 (A1) | 2 (B1) | 1 (C1) | 1 |
| 3 | 2 (A1 ) | 1 (B1) | 2 (C1) | - |
| 4 | 1 (A1) | 1 (B1) | 1 (C1) | - |
| 5 | 2 (A1) | 1 (B1) | 1 (C1) | - |
| 6 | 1 (A2) | 2 (B1) | 2 (C1) | - |
| 7 | 1 (A3) | 2 (B1) | 2 (C1) | - |
| 8 | 1 (A1) | 2 (B2) | 2 (C1) | - |
| 9 | 1 (A1) | 2 (B3) | 2 (C1) | - |
| 10 | 1(A1) | 2(B4) | 2(C1) | - |
| 11 | 1(A1) | 43 (B5) | 10 (C2) | - |
| 12 | 1(A1) | 43 (B5) | 10 (C3) | - |

| | | | | |
|---|---|---|---|---|
| *Bei Bestandteil D in Beispiel 2 handelte es sich um ein oxalkyliertes Polyamin | | | | |

### 2. Rohölcharakteristik

### 2.1 Öl

| Herkunft | Kasachstan |
|---|---|
| Pour point | < - 30°C |
| W.A.T. / Cloud point | + 39°C |

### 2.2 Sediment

| | |
|---|---|
| Verhältnis iso-/n-Paraffin | 1 : 2,5 (siehe Tabelle 2) |
| Softening point (S.P.) | 62,5°C |
| Ölgehalt (Gew.-%) | 31 |
| D₇₀ (kg/m³) | 799,2 |
| n_{D100} | 1,4370 |
| V₁₀₀ (mm²/s) | 3,1 |
| Siedebereich (°C) | 115 - 720 (ca. 50 % der n - Paraffine destillieren zwischen 420 - 720°C, siehe Tabelle 3) |

**Tabelle 3:**

| Siedeverhalten des verwendeten Rohöls, in °C | |
|---|---|
| Siedebeginn | 115,9 |
| 2 Gew.-% | 119,7 |
| 5 Gew.-% | 139,6 |
| 10 Gew.-% | 172,4 |
| 50 Gew.-% | 419,5 |
| 90 Gew.-% | 599,5 |
| 95 Gew.-% | 636,8 |
| Siedeende | 720,5 |

### 1.3 Verminderung des ''Yield points"

Der Yield Point ist ein Maß für die Kraft, die aufzuwenden ist, um das gestockte Rohöl wieder in den Fließzustand zu versetzen ("Restartability"). Im Falle des unbehandelten Öls muss bei -20°C eine Kraft von ca. 2,2 Pa aufgebracht werden, während beim behandelten Rohöl (500 ppm, Beispiel 1) bei derselben Temperatur lediglich 0,6 - 0,7 Pa erforderlich sind.

**Tabelle 4:**

| Yield Point in Pa für unbehandeltes Rohöl und für Rohöl mit 500 ppm Additiv gemäß Beispiel 1, 3, 5 oder 6 | | | | | |
|---|---|---|---|---|---|
| Temperatur | Rohöl unbehandelt | Beispiel 1 | Beispiel 3 | Beispiel 5 | Beispiel 6 |
| - 20 | 2,2 | 0,7 | 0,95 | 0,9 | 0,6 |
| - 15 | 1,55 | 0,6 | 0,8 | 0,7 | 0,5 |
| - 10 | 1 | 0,25 | 0,3 | 0,3 | 0,2 |
| - 5 | 0,75 | 0,1 | 0,1 | 0,1 | 0,1 |
| 0 | 0,4 | 0,05 | 0,05 | 0,05 | 0,05 |

### 4. Verminderung der Viskosität (m Pas)

Die Viskositäten wurden im Temperaturbereich zwischen +50 und -20°C aufgenommen. Dabei zeigen sich deutliche Unterschiede zwischen dem Blindwert und der mit 500 ppm Additiv nach Beispiel 1 oder 6 behandelten Rohölprobe; beispielhaft seien einige Viskositäten gegenübergestellt:

**Tabelle 5:**

| Viskositäten in mPas | | |
|---|---|---|
| Probe | Temperatur | Viskosität |
| unbehandeltes Rohöl | 0 | 12 |
| unbehandeltes Rohöl | -10 | 26 |
| unbehandeltes Rohöl | -20 | 45 |
| Rohöl + 500 ppm Additiv Bsp. 1 | 0 | 6 |
| Rohöl + 500 ppm Additiv Bsp. 1 | -10 | 23 |
| Rohöl + 500 ppm Additiv Bsp. 1 | -20 | 34 |
| Rohöl + 500 ppm Additiv Bsp. 3 | 0 | 7 |
| Rohöl + 500 ppm Additiv Bsp. 3 | -10 | 24 |
| Rohöl + 500 ppm Additiv Bsp. 3 | -20 | 36 |
| Rohöl + 500 ppm Additiv Bsp. 5 | 0 | 6 |
| Rohöl + 500 ppm Additiv Bsp. 5 | -10 | 22 |
| Rohöl + 500 ppm Additiv Bsp. 5 | -20 | 32 |
| Rohöl + 500 ppm Additiv Bsp. 6 | 0 | 4 |
| Rohöl + 500 ppm Additiv Bsp. 6 | -10 | 20 |
| Rohöl + 500 ppm Additiv Bsp. 6 | -20 | 31 |

Nicht nur die Viskosität wird durch den Zusatz von Additiv gemäß Beispiel 1 oder 6 verringert, sondern es wird auch die Lage des beim unbehandelten Rohöl zu erkennenden Plateaus in vorteilhafter Art und Weise verschoben.

Das bei der Abkühlung des Rohöls auftretende Viskositätsplateau ist auf die ab einer bestimmten Temperatur verstärkt auftretende Paraffinkristallisation zurückzuführen. Bei der mit 500 ppm Additiv gemäß Beispiel 1 oder 6 behandelten Probe erscheint das bei der unbehandelten Probe auftretende Plateau deutlich weniger ausgeprägt, und erst bei -9°C statt bei -5°C.

### 5. Sedimentation (Labortests)

Durchführung: Jeweils 50 ml des Testrohöls werden in ein sogenanntes Torpedoglas gefüllt, auf 70°C erwärmt und mit 500 ppm der Additive (Beispiele 1 bis 6) versetzt. Anschließend werden die Ölproben auf der Schüttelmaschine (250 strokes/min) für 5 min. geschüttelt und danach bei 21°C bzw. 0°C gelagert. Die Auswertung erfolgt durch visuelle Beurteilung (ml Sediment/Aussehen der Flüssigphase etc.; s. Tabelle) der Probe nach bzw. vor dem Zentrifugieren.

**Tabelle 6:**

| Sedimentationsverhalten | | | | | | |
|---|---|---|---|---|---|---|
| Probe Beispiel Nr. | Sediment (ml) | Aussehen der Flüssigphase | Lagertemp. (°C) | Lagerzeit (h) | Dispergierung D (%) | Anmerkungen |
| Rohöl (Blindwert) | 7 | trüb | 21 | 168 | 0 | nicht zentrifugiert |
| | 4,5 | opal | 21 | 168 | 0 | zentrifugiert (2000 PM/min) |
| | 5 | klar | 0 | 24 | 0 | nicht zentrifugiert |
| Bsp. 1 | 1 | klar | 21 | 168 | 86 | nicht zentrifugiert |
| | 0,9 | klar | 21 | 168 | 80 | zentrifugiert (2000 UPM /5min) nicht zentrifugiert |
| | 1,2 | trüb | 0 | 24 | 76 | |
| | 3,0 | klar | 21 | 168 | 33 | 20 h bei 0°C dann Erwärmen auf 21°C |
| Bsp. 2 | 1,50 | klar | 21 | 168 | 67 | Zentrifugiert (2000 UPM/5min) |
| Bsp. 3 | 1,8 | klar | 21 | 168 | 60 | Zentrifugiert (2000 UPM/5min) |
| Bsp. 4 | 1,5 | klar | 21 | 168 | 67 | Zentrifugiert (2000 UPM/5min) |
| Bsp. 5 | 1,8 | klar | 21 | 168 | 60 | Zentrifugiert (2000 UPM/5min) |
| Bsp. 6 | 1,8 | klar | 21 | 168 | 60 | Zentrifugiert (2000 UPM/5min) |
| Bsp. 7 | 1,5 | klar | 21 | 168 | 79 | Zentrifugiert (2000 UPM/5min) |
| Bsp. 8 | 1,5 | klar | 21 | 168 | 79 | Zentrifugiert (2000 UPM/5min) |
| Bsp. 9 | 1,0 | klar | 21 | 168 | 86 | Zentrifugiert (2000 UPM/5min) |
| Bsp. 10 | 1,2 | klar | 21 | 168 | 83 | Zentrifugiert (2000 UPM/5min) |
| Bsp. 11 | 1,0 | klar | 21 | 168 | 80 | |
| Bsp. 12 | 1,5 | klar | 21 | 168 | 70 | |
| Dispergierung D = $\frac{\text{Sediment (unbehandelt) - Sediment (behandelt)}}{\text{Sediment (unbehandelt)}}$ | | | | | | |

### 6. Vergleichsversuche

Um die Überlegenheit der erfindungsgemäßen Zusammensetzungen über den Stand der Technik aufzuzeigen wurden die Bestandteile A, B und C der erfindungsgemäßen Zusammensetzung allein oder in Zweierkombinationen zur Verbesserung der Kaltfließeigenschaften von Rohöl verwendet. In folgender Tabelle werden Yield Point (YP), Viskosität (V) und Dispergierung (D) wie vorher beschrieben für die angegebenen Zusammensetzungen dargestellt. Die Dosiermenge an Additiv betrug immer 500 ppm.

**Tabelle 7:**

| Vergleichsversuche | | | | | | |
|---|---|---|---|---|---|---|
| Bsp. | A | B | C | YP (-10°C) | V (-20°C) | D (zentrifugiert) |
| V1 | 500 (A1) | - | - | 0,9 | 45 | 5 |
| V2 | - | 500 (B1) | - | 0,95 | 43 | 5 |
| V3 | - | - | 500 | 0,92 | 45 | 7 |
| V4 | 500 (A2) | - | - | 0,88 | 42 | 9 |
| V5 | 250 (A2) | - | 250 | 0,7 | 41 | 12 |
| V6 | 250 (A2) | 250 (B1) | - | 0,75 | 41 | 11 |
| V7 | - | 250 (B1) | 250 | 0,76 | 42 | 12 |

## Patentansprüche

1. Additive zur Verbesserung der Fließfähigkeit von Mineralölen, enthaltend
A) 1 bis 40 Gew.-% wenigstens eines Copolymers, welches öllöslich und ein Kaltfließverbesserer für Mineralöle ist, ausgewählt aus
A1) Copolymeren aus 80 bis 96,5 und mol-% Ethylen und 3,5 bis 20 mol-% Vinylestern von Carbonsäuren mit 1 bis 20 C-Atomen und/oder (Meth)acrylsäureestern von Alkoholen mit 1 bis 8 C-Atomen, und
A2) Homo- oder Copolymeren von C₁₀-C₃₀-Alkylreste tragenden Estern ethylenisch ungesättigter Carbonsäuren mit bis zu 20 mol-% weiterer olefinisch ungesättigter Verbindungen,
B) 20 bis 80 Gew.-% mindestens eines Poly-α-Olefins mit einem Molekulargewicht von 250 bis 5000, das sich aus Monoolefinen mit 3 bis 5 C-Atomen ableitet, und
C) 5 bis 70 Gew.-% mindestens einer organischen Säure, ausgewählt aus
C1) Alkylphenol-Aldehydharzen der Formel 1 worin R¹ und R² unabhängig voneinander für H oder Alkylreste mit 1 bis 30 C-Atomen stehen, wobei aber nicht beide Reste zugleich H bedeuten, n eine ganze Zahl von 3 bis 50 bedeutet, und R³ für H oder einen Alkylrest mit 1 bis 4 C-Atomen steht, und
C2) aliphatischen und/oder aromatischen Sulfonsäuren der Formel R¹⁸-SO₃H, worin R¹⁸ für C₆- bis C₄₀-Alkyl, C₆- bis C₄₀-Alkenyl, oder einen Alk(en)ylarylrest steht, welcher 1, 2, 3 oder 4 aromatische Ringe und 1, 2, 3 oder 4 Alkyl- oder Alkenylreste mit jeweils 6 bis 40 C-Atomen aufweist.

2. Additiv gemäß Anspruch 1, worin Bestandteil A1 ein Copolymer aus Ethylen und Vinylacetat oder Vinylpropionat ist.

3. Additiv gemäß Anspruch 1 und/oder 2, worin Bestandteil A1 ein Copolymer ist, welches bis zu 5 mol-% Struktureinheiten enthält, die sich von Alkylvinylethem und/oder Olefinen ableiten.

4. Additiv gemäß einem oder mehreren der Ansprüche 1 bis 3, worin Bestandteil A2 zu 80 bis 100 mol-% aus Strukturelementen der Formel 5 besteht wobei R⁸ und R⁹ unabhängig voneinander für Wasserstoff, Phenyl oder eine Gruppe der Formel COOR¹¹ stehen, R¹⁰ für Wasserstoff, Methyl oder eine Gruppe der Formel -CH₂COOR¹¹ steht und R¹¹ für einen C₁₀- bis C₃₀-Alkyl- oder Alkylenrest, vorzugsweise für einen C₁₂ bis C₂₆-Alkyl- oder Alkylenrest steht, mit der Maßgabe, dass diese wiederkehrenden Struktureinheiten mindestens eine und höchstens zwei Carbonsäureestereinheiten in einem Strukturelement enthalten.

5. Additiv gemäß einem oder mehreren der Ansprüche 1 bis 4, worin Bestandteil B ein Polypropylen oder Polyisobutylen ist.

6. Additiv gemäß einem oder mehreren der Ansprüche 1 bis 5, worin Bestandteil C aus einem monoalkylierten Phenol mit 4 bis 20 Kohlenstoffatomen in der Alkylkette abgeleitet ist.

7. Additiv gemäß einem oder mehreren der Ansprüche 1 bis 6, worin Bestandteil C unter Verwendung von Formaldehyd kondensiert wurde.

8. Additiv gemäß einem oder mehreren der Ansprüche 1 bis 7, worin Bestandteil C) eine Alk(en)ylarylsulfonsäure mit einem oder zwei C₈- bis C₃₀-Alkyloder Alkenylresten und 1 oder 2 aromatischen Ringen, oder deren Salz, ist.

9. Mineralöle, enthaltend 0,001 bis 1 Gew.-% eines Additivs gemäß einem oder mehreren der Ansprüche 1 bis 8.

10. Verwendung eines Additivs gemäß einem oder mehreren der Ansprüche 1 bis 8 zur Verbesserung der Kaltfließeigenschaften und Lagerstabilität von Mineralölen.

## Claims

1. An additive for improving the flowability of mineral oils comprising
A) from 1 to 40% by weight of at least one copolymer which is oil-soluble and is a cold-flow improver for mineral oils selected from
A1) copolymers of from 80 to 96.5 mol% of ethylene and from 3.5 to 20 mol% of vinyl esters of carboxylic acids having from 1 to 20 carbon atoms and/or (meth)acrylic esters of alcohols having from 1 to 8 carbon atoms, and
A2) homo- or copolymers of esters which bear C₁₀-C₃₀-alkyl radicals and are esters of ethylenically unsaturated carboxylic acids comprising up to 20 mol% of further olefinically unsaturated compounds,
B) from 20 to 80% by weight of at least one poly-α-olefin having a molecular weight of from 250 to 5000 which is derived from monoolefins having from 3 to 5 carbon atoms, and
C) from 5 to 70% by weight of at least one organic acid selected from
C1) alkylphenol-aldehyde resins of the formula 1 where R¹ and R² are each independently H or alkyl radicals having from 1 to 30 carbon atoms, but where both radicals may not at the same time be H, n is an integer from 3 to 50 and R³ is H or an alkyl radical having from 1 to 4 carbon atoms, and
C2) aliphatic and/or aromatic sulfonic acids of the formula R¹⁸-SO₃H, where R¹⁸ is C₆- to C₄₀-alkyl, C₆- to C₄₀-alkenyl or an alk(en)ylaryl radical which has 1, 2, 3 or 4 aromatic rings and 1, 2, 3 or 4 alkyl or alkenyl radicals each having from 6 to 40 carbon atoms.

2. The additive as claimed in claim 1, wherein component A1 is a copolymer of ethylene and vinyl acetate or vinyl propionate.

3. The additive as claimed in claim 1 and/or 2, wherein component A1 is a copolymer which comprises up. to 5 mol% of structural units which are derived from alkyl vinyl ethers and/or olefins.

4. The additive as claimed in one or more of claims 1 to 3, wherein from 80 to 100 mol% of component A2 consists of structural elements of the formula 5 where R⁸ and R⁹ are each independently hydrogen, phenyl or a group of the formula COOR¹¹, R¹⁰ is hydrogen, methyl or a group of the formula -CH₂COOR¹¹ and R¹¹ is a C₁₀- to C₃₀-alkyl or alkylene radical, preferably a C₁₂-to C₂₆-alkyl or alkylene radical, with the proviso that these repeating structural units comprise at least one and at most two carboxylic ester units in one structural element.

5. The additive as claimed in one or more of claims 1 to 4, wherein component B is a polypropylene or polyisobutylene.

6. The additive as claimed in one or more of claims 1 to 5, wherein component C is derived from a monoalkylated phenol having from 4 to 20 carbon atoms in the alkyl chain.

7. The additive as claimed in one or more of claims 1 to 6, wherein component C has been condensed using formaldehyde.

8. The additive as claimed in one or more of claims 1 to 7, wherein component C) is an alk(en)ylaryl-sulfonic acid having one or two C₈- to C₃₀-alkyl or alkenyl radicals and 1 or 2 aromatic rings, or a salt thereof.

9. A mineral oil comprising from 0.001 to 1% by weight of an additive as claimed in one or more of claims 1 to 8.

10. The use of an additive as claimed in one or more of claims 1 to 8 for improving the cold flow properties and the storage stability of mineral oil

## Revendications

1. Additifs pour améliorer l'aptitude à l'écoulement d'huiles minérales, contenant
A) 1 à 40% en poids d'au moins un copolymère qui est soluble dans l'huile et qui est un agent d'amélioration de l'écoulement à froid pour huiles minérales, choisi parmi
A1) les copolymères constitués de 80 à 96,5% en mole d'éthylène et 3,5 à 20% en mole d'esters vinyliques d'acides carboxyliques comprenant 1 à 20 atomes de carbone et/ou d'esters de l'acide (méth)acrylique d'alcools comprenant 1 à 8 atomes de carbone et
A2) les homopolymères ou les copolymères d'esters portant des radicaux alkyle en C₁₀ à C₃₀ d'acides carboxyliques éthyléniquement insaturés avec jusqu'à 20% en mole d'autres composés oléfiniquement insaturés,
B) 20 à 80% en poids d'au moins une poly(α-oléfine) présentant un poids moléculaire de 250 à 5000, qui est dérivée de monooléfines comprenant 3 à 5 atomes de carbone, et
C) 5 à 70% en poids d'au moins un acide organique, choisi parmi
C1) les résines d'alkylphénol et d'aldéhyde de formule 1 dans laquelle R¹ et R² représentent, indépendamment l'un de l'autre, H ou des radicaux alkyle comprenant 1 à 30 atomes de carbone, les deux radicaux ne signifiant toutefois pas simultanément H,
n signifie un nombre entier de 3 à 50, et R³ représente H ou un radical alkyle comprenant 1 à 4 atomes de carbone et
C2) les acides sulfoniques aliphatiques et/ou aromatiques de formule R¹⁸-SO₃H, où R¹⁸ représente un radical alkyle en C₆ à C₄₀, alcényle en C₆ à C₄₀ ou un radical (alkyle ou alcényle)aryle, qui présente 1, 2, 3 ou 4 cycles aromatiques et 1, 2, 3 ou 4 radicaux alkyle ou alcényle avec à chaque fois 6 à 40 atomes de C.

2. Additif selon la revendication 1, dans lequel A1 est un copolymère d'éthylène et d'acétate de vinyle ou de propionate de vinyle.

3. Additif selon la revendication 1 et/ou 2, dans lequel le constituant A1 est un copolymère qui contient jusqu'à 5% en mole d'unités de structure qui sont dérivées d'alkylvinyléthers et/ou d'oléfines.

4. Additif selon l'une ou plusieurs des revendications 1 à 3, dans lequel le constituant A2 est constitué de 80 à 100% en mole d'éléments de structure de formule 5 où R⁸ et R⁹ représentent, indépendamment l'un de l'autre, un atome d'hydrogène, un groupe phényle ou un groupe de formule COOR¹¹, R¹⁰ représente un atome d'hydrogène, un groupe méthyle ou un groupe de formule -CH₂COOR¹¹ et R¹¹ représente un radical alkyle ou alkylène en C₁₀ à C₃₀, de préférence un radical alkyle ou alkylène en C₁₂ à C₂₆, à condition que ces unités de structure répétitives contiennent au moins une et au plus deux unités ester de l'acide carboxylique dans un élément de structure.

5. Additif selon l'une ou plusieurs des revendications 1 à 4, le constituant B étant un polypropylène ou un polyisobutylène.

6. Additif selon l'une ou plusieurs des revendications 1 à 5, dans lequel le constituant C est dérivé d'un phénol monoalkylé comprenant 4 à 20 atomes de carbone dans la chaîne alkyle.

7. Additif selon l'une ou plusieurs des revendications 1 à 6, dans lequel le constituant C a été condensé avec utilisation de formaldéhyde.

8. Additif selon l'une ou plusieurs des revendications 1 à 7, dans lequel le constituant C) est un acide (alkyle ou alcényle)arylsulfonique comprenant un ou deux radicaux alkyle ou alcényle en C₈ à C₃₀ et un ou deux cycles aromatiques ou son sel.

9. Huile minérale, contenant 0,001 à 1% en poids d'un additif selon l'une ou plusieurs des revendications 1 à 8.

10. Utilisation d'un additif selon l'une ou plusieurs des revendications 1 à 8 pour améliorer les propriétés d'écoulement à froid et la stabilité à l'entreposage d'huiles minérales.
